# EUROPÄISCHE PATENTSCHRIFT

(11) **EP 0 050 282 B1**
(45) Veröffentlichungstag und Bekanntmachung des Hinweises auf die Patenterteilung: **13.02.1985**
(21) Anmeldenummer: 81108147.0
(22) Anmeldetag: 09.10.1981
(51) Int. Cl.: C22C 19/05

(54) **Aufkohlungs- und korrosionsgeschützte Nickelbasislegierung**
Nickel-based alloy with protection against carbonization and corrosion
Alliage à base de nickel à protection contre la carburisation et la corrosion

(30) Priorität: 18.10.1980 DE 3039473
(43) Veröffentlichungstag der Anmeldung: 28.04.1982
(73) Patentinhaber: GHT Gesellschaft für Hochtemperaturreaktor-Technik mbH, 51429 Bergisch-Gladbach (DE)
(72) Erfinder: Brenner, Karl, Dr., Poole BH 14 8 EX (GB); Cook, Roger, Dr., Coolehill Wimborn, BH 21 2N (GB); Warren, Michael, Dr., Crossways Dorchester (GB); Bates, Antony, Bere-Regis Wareham BH 20 7 JB (GB); Leslie, Graham, Dr., Corfe-Mullen Wilborn BH 21 3 HO (GB)
(74) Vertreter: Mehl, Ernst, Dipl.-Ing.

## Beschreibung

Die vorliegende Erfindung betrifft eine Nickelbasislegierung nach dem Oberbegriff des ersten Anspruchs. Nickelbasislegierungen werden vorzugsweise dort verwendet, wo hohe Festigkeitswerte bei erhöhten Temperaturen gewährleistet sein müssen. Ein solcher Verwendungsfall ist z. B. der mit Helium betriebene Kühlkreislauf eines Hochtemperaturkernreaktors; der Einsatz derartiger Reaktoren wird in Betracht gezogen unter anderem für die Kohleveredelung, z. B. die Erzeugung von synthetischem Erdgas. Dies bringt es mit sich, daß in dem Kühlkreislauf mit dem Vorhandensein kleiner Verunreinigungen durch Methan und Wasserstoff gerechnet werden muß. Es hat sich gezeigt, daß die genannten Legierungen bei den hohen Betriebstemperaturen von 800-1000°C zur Aufkohlung und zu interkristalliner Korrosion neigen.

Bekannt ist die Eigenschaft des Aluminiums, in oxidierender Atmosphäre eine dichte, nach ihrer Ausbildung weitere Oxidation hemmende Oxidationsschicht auszubilden. Ein einfaches Zulegieren von Aluminium zu Nickelbasislegierungen reicht jedoch nicht aus, um an der Oberfläche von aus derartigen Legierungen hergestellten Werkstücken zur Ausbildung einer schützenden Oxidschicht zu führen. Vielmehr bildet sich das Aluminiumoxid in Form unregelmäßiger Partikel unterhalb der Oberfläche, wo es nicht nur keine Schutzwirkung entfaltet, sondern sogar die Korrosion begünstigt.

Dieses Verhalten ist darauf zurückzuführen, daß der Sauerstoff schneller in die Legierung eindiffundiert als das Aluminium an die Oberfläche. Bei Versuchen mit einer vorzugsweise für die Herstellung von Gasturbinenschaufeln verwendeten, bekannten Legierung der folgenden Zusammensetzung: (hier und im folgenden alle Angaben in Gewichts-%)

hat sich gezeigt, daß bei Zulegierung von Titan in einem bestimmten Verhältnis zum Aluminium die Bildung einer durchgehenden Oxidschicht auf dem Werkstück begünstigt und dadurch die Korrosionsfestigkeit erhöht wird.

Ausgehend von dieser Erkenntnis besteht die Aufgabe der Erfindung in der Angabe einer Legierungszusammensetzung, die in einer Umgebung mit niedrigem Sauerstoffpartialdruck zur Bildung einer durchgehenden, dichten Oxidhaut fähig ist und dadurch der Aufkohlung und der Korrosion widersteht. Die Legierung soll darüber hinaus (im Gegensatz zu der zuletzt erwähnten) mechanische Eigenschaften aufweisen, die es gestatten, aus ihr Bauteile, z. B. Rohre für Wärmetauscher in Kernreaktoranlagen der beschriebenen Art herzustellen. Die schutzschichtbildenden Eigenschaften der Legierung sollen im gesamten Temperaturbereich ihres Einsatzes, d. h. von Raumtemperatur bis zu etwa 1000° C erhalten bleiben. Die Lösung dieser Aufgabe besteht aus einer Legierung, die den im Anspruch aufgestellten Merkmalen genügt.

Durch das Zulegieren von Titan im angegebenen Verhältnis zu Aluminium wird erreicht, daß die interstitielle Diffusion des Sauerstoffs in das Werkstück verhindert wird (vermutlich durch Bildung von Titan-Sauerstoff-Verbindungen nahe der Werkstückoberfläche), so daß die Diffusion von Aluminium an die Oberfläche zur Bildung einer stabilen Aluminiumoxidschicht auf der Werkstückoberfläche führt. Um diese Oxidbildung nicht zu behindern, wird der Gehalt an anderen sauerstoffaffinen Elementen in der Legierung möglichst gering gehalten, insbesondere soll der angegebene Gehalt an Chrom nicht überschritten werden. Es hat sich nämlich gezeigt, daß Legierungen, die Chromoxid bei mittleren Temperaturen bis 800°C bilden können, dies in den vorgesehenen Anwendungsfällen bei Temperaturen um 1000° C nicht mehr tun. Ein völliger Verzicht auf die Zugabe von Chrom empfiehlt sich dennoch nicht, da dann der Schutz gegen Korrosion während der Verarbeitung und Wärmebehandlung der Werkstücke geringer ist. Die übrigen genannten Legierungsbestandteile dienen bekannterweise dazu, eine ausreichende mechanische Festigkeit bei guter Verformbarkeit zu gewährleisten.

Zu Versuchszwecken wurde eine den Erfindungsmerkmalen genügende Legierung folgender Zusammensetzung hergestellt:

Probestücke aus dieser Legierung wurden bei Temperaturen von 850, 900 und 950° C über Zeiträume von je bis zu 2000 Stunden einer Heliumatmosphäre von 1,8 bar ausgesetzt.

Diese Atmosphäre enthielt folgende Verunreinigungen:
500 µbar H₂, 50 µbar CH₄,40 µbar CO und 1,5 µbar H₂O.

Gleichzeitig wurden Vergleichsstücke aus einer handelsüblichen Legierung mit der Zusammensetzung

diesen Bedingungen ausgesetzt. Wie die anschließende metallographische Untersuchung zeigte, hatte sich auf den Stücken aus der erfindungsgemäßen Legierung eine dünne, durchgehende und gleichmäßige Oxidschicht von etwa 1 µm gebildet, die eine tiefergreifende Korrosion des Materials wirkungsvoll verhinderte. Die Vergleichsstücke zeigten demgegenüber bis zu 50 µm tief reichende, unregelmäßige Oxidpartikel. Ein Korrosionsschutz ist dadurch nicht gegeben. Ähnliches gilt für den Schutz gegen Aufkohlung. Nach 1855 Stunden bei 900° C zeigte die erfindungsgemäße Legierung eine Kohlenstoffaufnahme zwischen 0,003 und 0,006 Gewichtsprozent, die Vergleichslegierung eine solche von 0,042 Gewichtsprozent.

Vergleichende Messungen an unbenutzten Probestücken und an solchen, die den oben geschilderten Bedingungen ausgesetzt wurden, zeigen, daß die Festigkeitseigenschaften der erfindungsgemäßen Legierung durch den Einsatz nicht wesentlich verändert werden. Mit Probestücken von 44 mm Länge und einem mittleren Durchmesser von 4,7 mm wurden im unbenutzten Zustand folgende Werte erzielt (die Werte für ein weiteres Probestück, das 870 Stunden einer Temperatur von 900° C ausgesetzt wurde):
0,2% Dehnung bei 236 MPa (239 MPa),
Bruchdehnung von 57,3% (56,4%) bei 615 MPa (619 MPa).

Die oben herausgestellte Widerstandsfähigkeit der Probestücke wurde erzielt, ohne daß diese einer besonderen Oberflächenbehandlung unterzogen worden wäre. Es genügte vielmehr, eine gewöhnlich blanke, z. B. geschliffene oder gebeizte Oberfläche.

## Patentansprüche

Hochwarmfeste Nickel-Basis-Legierung, bestehend aus (alle Angaben in Gewichtsprozent):
a) einem Aluminiumgehalt von 0,3-0,8% und einem Titangehalt von 0,3―1,5%, wobei das Verhältnis von Titan zu Aluminium größer als 1 ist,
b) einem Chromgehalt von 3―10%,
c) einem Mangangehalt unter 0,1% und einem Siliziumgehalt unter 0,1%,
d) einem Gehalt an Eisen, Kobalt, Molybdän und/oder Wolfram,
e) sowie Rest Nickel und herstellungsbedingten Verunreinigungen.

## Claims

A high temperature nickel based alloy consisting of:
a) an aluminium content of 0.3-0.8%, and a titanium content of 0.3-1.5%, the ratio of titanium to aluminium being greater than 1,
b) a chromium content of 3-10%,
c) a manganese content of less than 0.1% and a silicon content of less than 0.1%,
d) a content of iron, cobalt, molybdenum and/or tungsten,
e) the remainder nickel and impurities produced during production (all percentages being by weight).

## Revendications

Alliage réfractaire à base de nickel constitué (toutes les indications sont données en pourcentage pondéral):
a) d'une teneur en aluminium de 0,3 à 0,8% et d'une teneur en titane de 0,3 à 1,5%, le rapport du titane à l'aluminium étant supérieur à 1,
b) d'une teneur en chrome de 3 à 10%,
c) d'une teneur en manganèse inférieure à 0,1% et d'une teneur en silicium inférieure à 0,1%,
d) d'une teneur en fer, cobalt, molybdène et/ou tungstène,
e) le reste étant du nickel et des impuretés dues à la préparation.
